# FASCICULE DE BREVET EUROPEEN

(11) **EP 0 008 476 B1**
(45) Date de publication et mention de la délivrance du brevet: **01.06.1983**
(21) Numéro de dépôt: 79200445.9
(22) Date de dépôt: 13.08.1979
(51) Int. Cl.: C25B 11/06, C25B 1/02

(54) **Procédé pour la production électrolytique d'hydrogène en milieu alcalin**
Elektrolyseverfahren zur Herstellung von Wasserstoff in einem alkalischen Medium
Process for the electrolytic production of hydrogen in an alkaline medium

(30) Priorité: 24.08.1978 FR 7824757
(43) Date de publication de la demande: 05.03.1980
(73) Titulaire: SOLVAY & Cie (Société Anonyme), B-1050 Bruxelles (BE)
(72) Inventeur: Nicolas, Edgard, B-1090 Bruxelles (BE); Bourgeois, Louis, B-1040 Bruxelles (BE)

## Description

La présente invention a pour objet un procédé pour la production électrolytique d'hydrogène en milieu alcalin dans lequel l'hydrogène se dégage à la surface active d'une cathode.

Dans les procédés d'électrolyse, on cherche généralement à réduire jusqu'à une valeur aussi faible que possible les potentiels des réactions électrochimiques aux électrodes. C'est particulièrement le cas dans les procédés d'électrolyse dans lesquels on produit de l'hydrogène gazeux à la surface active d'une cathode, tels que les procédés d'électrolyse de l'eau, de solutions aqueuses d'acide chlorhydrique et de solutions aqueuses de chlorure de sodium.

Les cathodes utilisées jusqu'à présent en pratique pour l'électrolyse de l'eau ou du chlorure de sodium ont généralement consisté en plaques ou treillis d'acier doux.

Ainsi, dans la demande de brevet allemand 2 734 879 déposée le 3 août 1977 au nom de l'Etat d'Israël et publiée le 13 avril 1978, on propose de constituer des électrodes en des matériaux catalysant la décomposition du peroxyde d'hydrogène, qui consistent en des oxydes mixtes ayant la structure des spinelles et contenant du bore. On y signale que de tels matériaux peuvent aussi convenir pour la production électrolytique d'hydrogène gazeux en milieu alcalin.

L'incorporation de bore dans de tels matériaux constitue une opération difficile et coûteuse, nécessitant un traitement à très haute température, généralement de l'ordre de 900 °C. Les cathodes, surtout lorsqu'elles consistent en plaques minces ou en treillis, peuvent difficilement supporter des températures aussi élevées sans subir des déformations locales, nuisibles au bon fonctionnement des cellules d'électrolyse.

La présente invention vise à produire de l'hydrogène en milieu alcalin par dégagement à la surface de cathodes dont la fabrication ne comporte pas les inconvénients de celle des cathodes décrites ci-dessus et qui présentent des propriétés, et notamment une surtension au dégagement d'hydrogène, aussi favorables que celles des cathodes précitées. De plus, les cathodes utilisées selon l'invention présentent une durée de service particulièrement favorable.

L'invention concerne dès lors un procédé pour la production électrolytique d'hydrogène en milieu alcalin dans lequel l'hydrogène se dégage sous forme gazeuse à la surface active d'une cathode et dans lequel on met en oeuvre une cathode dont une couche de la surface active est constituée de certains composés oxydés du type des spinelles et exempte de bore.

On a constaté, en effet, qu'utilisés pour constituer la surface active d'une cathode pour la production électrolytique d'hydrogène en milieu alcalin, certains composés oxydés du type des spinelles qui sont exempts de bore, présentent, toutes autres choses étant égales, une surtension au dégagement d'hydrogène au moins comparable et même, parfois, inférieure à celle de ces mêmes composés oxydés contenant du bore proposés dans la demande de brevet allemand 2734879 susdite.

En conformité avec la définition qui en est généralement donnée dans la littérature (Structural Inorganic Chemistry - A.F. Wells - Oxford University Press - 1962 - pages 487 à 490 ; Crystal Structures of Minerais - Bragg et Claringbull - Bell and Sons Ltd - 1965 -,pages 102 à 106) les composés oxydés du type des spinelles, utilisés selon l'invention, sont des composés minéraux de formule générale M^{II}M^{III}₂O₄, où M" désigne un élément métallique bivalent ou plusieurs éléments métalliques bivalents et M"' désigne un élément métallique trivalent ou plusieurs éléments métalliques trivalents.

Selon l'invention, on peut utiliser indifféremment des composés oxydés du type des spinelles de structure normale, des composés de structure inverse et des composés qui présentent une structure intermédiaire entre la structure normale et la structure inverse.

Les composés oxydés utilisés selon l'invention sont ceux de formule générale M^{II}M^{III}₂O₄ où M" désigne un métal bivalent ou plusieurs métaux bivalents choisis parmi le fer, le zinc, le manganèse, le nickel, le cobalt, le magnésium, le cadmium et le cuivre, et où M^{III} désigne un métal trivalent ou plusieurs métaux trivalents choisis parmi le fer, le chrome, le manganèse, le nickel et le cobalt.

Selon l'invention, on préfère utiliser des composés dans lesquels M" et M! sont identiques, le métal se trouvant respectivement à l'état bivalent et trivalent. La magnétite, de formule générale Fe₃0₄ (ou Fe^{II}Fe^{III}₂O₄) est le composé conduisant aux meilleurs résultats lorsque les cathodes sont utilisées en présence de solutions aqueuses d'hydroxyde de métal alcalin telles que les lessives caustiques et les saumures caustiques obtenues par électrolyse de saumures de chlorure de sodium respectivement en cellules d'électrolyse à membrane à perméabilité sélective et en cellules d'électrolyse à diaphragme perméable.

On entend par membrane à perméabilité sélective, un séparateur mince, non poreux, séparant les anodes des cathodes et comprenant une matière échangeuse d'ions. Des exemples de membranes à perméabilité sélective, convenant pour des cellules d'électrolyse de saumure, comprennent des membranes cationiques contenant des groupes S0₃ et résultant de la copolymérisation du tétrafluoréthy- lène et du perfluorvinyléther sulfoné, telles que les membranes connues sous le nom NAFION et vendues par E.I. du Pont de Nemours & Co.

On entend par diaphragme, une cloison perméable à l'électrolyte, en un matériau inerte, séparant les anodes des cathodes. Des exemples de diaphragmes connus comprennent des diaphragmes en amiante, tels que ceux décrits dans les brevets Etats-Unis 1 855 497, du 7 mai 1928, de Stuart et belge 773 918 du 14 octobre 1971, au nom de la Demanderesse, des feuilles poreuses formées d'un mélange d'amiante et d'un polyélectrolyte telles que celles décrites et revendiquées dans le brevet luxembourgeois 74 835 du 26 avril 1976, au nom de la Demanderesse et des feuilles poreuses en polytétrafluoréthylène, telles que celles décrites dans les brevets belges 794 889 du 2 février 1973, 817 675, 817 676 et 817 677 du 15 juillet 1974, au nom de Imperial Chemical Industries Limited.

La surface active des cathodes utilisées selon l'invention peut contenir en plus des composés oxydés du type des spinelles, des substances étrangères, sauf le bore, par exemple à l'état de traces, pour autant que celles-ci n'affectent pas les propriétés des composés oxydés qui sont essentielles pour le procédé selon l'invention.

On peut faire usage de toute technique connue en soit pour fabriquer les cathodes utilisées selon l'invention. Celles-ci peuvent par exemple consister en blocs massifs obtenus par frittage d'une poudre du composé oxydé.

Dans une forme de réalisation particulière, on peut utiliser une cathode consistant en un support métallique, par exemple une plaque métallique, portant le composé oxydé sur une partie au moins de sa surface. Le support métallique peut être en n'importe quel métal ou alliage résistant aux conditions chimiques et/ou thermiques auxquelles la cathode est soumise. Dans le cas particulier où la cathode est destinée à équiper une cellule à diaphragme perméable ou à membrane à perméabilité sélective pour l'électrolyse de solutions aqueuses d'halogénures de métaux alcalins, le support métallique consiste avantageusement en une plaque en acier, généralement une plaque ajourée. La plaque ajourée peut par exemple avoir un profil sensiblement plan dans le cas d'une cathode destinée à équiper une cellule du type de celles décrites, à titre d'exemples, dans les brevets français 2164623 du 12 décembre 1972 et 2 230 411 du 27 mars 1974, au nom de la Demanderesse.

En variante, la plaque perforée peut avoir un profil ondulé dans le cas où la cathode est destinée à une cellule d'électrolyse du type de celles décrites, à titre d'exemple, dans les brevets français 2 223 083 du 28 mars 1973 et 2 248 335 du 14 octobre 1974, au nom de la Demanderesse.

On peut faire usage de toute technique connue en soi pour former ou appliquer le composé oxydé sur le support métallique. Dans le cas d'un composé de formule générale M₃0₄, tel que la magnétite on peut utiliser un support en ce métal M et le chauffer superficiellement en atmosphère oxydante contrôlée, par exemple dans un four ou au contact d'une flamme oxydante.

On peut aussi, en variante, disperser une poudre du composé oxydé dans un liquide approprié contenant un liant et appliquer une ou plusieurs couches de la suspension liquide ainsi obtenue sur le support, par exemple par badigeonnage, trempage ou pulvérisation, puis chauffer éventuellement, par la suite, le support enduit pour fondre le liant et en enrober les particules du composé oxydé.

On préfère toutefois appliquer le composé oxydé sur le support métallique par une technique de projection dans un jet de plasma. A cet effet, diverses variantes d'exécution sont possibles. On peut notamment projeter directement le composé d'oxyde à l'état finement divisé dans le jet de plasma, en atmosphère inerte telle qu'une atmosphère d'argon.

En variante, on peut aussi projeter le métal ou les métaux entrant dans la composition du composé oxydé, à l'état finement divisé dans un jet de plasma, en atmosphère oxydante contrôlée.

Selon une autre variante de la technique de projection par plasma, on projette le métal ou les métaux entrant dans la composition du composé oxydé, à l'état finement divisé dans un jet de plasma en atmosphère inerte (par exemple de l'argon), puis on chauffe le support ainsi revêtu en atmosphère oxydante contrôlée pour y former le composé oxydé.

La couche du composé oxydé sur le support métallique possède en général une épaisseur suffisante pour résister à l'usure par abrasion au contact de l'hydrogène gazeux et des électrolytes qui circulent à son contact pendant l'électrolyse. D'une manière générale, il est souhaitable que l'épaisseur de la couche du composé oxydé sur le support métallique soit d'au moins 0,5 micron de préférence d'au moins 5 microns. Dans le cas où la couche est obtenue par projection métallique dans un jet de plasma, comme décrit plus haut, on obtient de bons résultats avec une épaisseur de l'ordre d'environ 100 microns.

L'invention trouve une application particulièrement intéressante dans les cellules à diaphragme perméable et à membrane à perméabilité sélective pour l'électrolyse de saumures de chlorure de sodium, telles que celles décrites, à titre d'exemple, dans les brevets français 2164 623 du 12 décembre 1972, 2 223 083 du 28 mars 1973, 2 230 411 du 27 mars 1974, 2 248 335 du 14 octobre 1974 et dans la demande de brevet français 77.11 370 du 12 avril 1977, tous au nom de la Demanderesse.

L'intérêt de l'invention va ressortir de la description des exemples d'application suivants, qui sont donnés exclusivement à titre illustratif.

Dans chacun des exemples qui vont suivre, on a procédé à l'électrolyse d'une saumure aqueuse contenant 255 g de chlorure de sodium par kg, dans une cellule de laboratoire à électrodes verticales, séparées par un diaphragme en amiante.

La cellule, de forme cylindrique, comprenait une anode formée d'une plaque circulaire en titane, percée de fentes verticales et revêtue d'un matériau actif de cristaux mixtes, constitués de 50 % en poids de bioxyde de ruthénium et 50 % en poids de bioxyde de titane.

La cathode a consisté en une structure métallique circulaire en treillis, dont la forme a été identique dans chaque exemple, mais dont la constitution a varié d'un exemple à l'autre.

La surface globale de chaque électrode de la cellule était égale à 113 cm², et la distance entre l'anode et la cathode a été fixée à 5 mm.

Le diaphragme a été appliqué sur la face de la cathode, orientée vers l'anode au départ d'une suspension d'amiante dans une saumure caustique, puis chauffé pendant 16 heures à 90 °C, en appliquant la technique décrite dans la demande de brevet luxembourgeois 77.996 du 19 août 1977, au nom de la Demanderesse. Le grammage du diaphragme résultant était de 1,3 kg/m² de cathode.

Dans chaque exemple, on a procédé à l'électrolyse de la saumure précitée dans la cellule, à 85 °C, sous une densité de courant de 2 kA par mètre carré d'anode, et on a réglé le débit de saumure introduite dans la chambre anodique, pour que la saumure caustique sortant de la chambre cathodique contienne environ 100 g d'hydroxyde de sodium et 140 g de chlorure de sodium par kg. On a mesuré périodiquement le potentiel de la cathode, au moyen de la méthode de mesure au capillaire de Luggin. relié à une électrode de référence au calomel saturé (ECS) (Modern Electrochemistry, Bockris and Reddy, Plenum Press, 1970, vol. 2, p. 890 et 891).

### Exemple 1

La cathode a consisté en un treillis en acier doux qui a successivement été décapé au moyen d'acide chlorhydrique passivé au formol, puis chauffé jusqu'à 750 °C, au contact d'une flamme oxydante produite par un bec bunsen de laboratoire, alimenté en gaz de la ville de Bruxelles. Le traitement a été poursuivi pendant un temps suffisant pour former à la surface du treillis d'acier, une couche de magnétite de 10 microns d'épaisseur, environ.

On a consigné, au tableau I, l'évolution du potentiel cathodique de la cathode ainsi obtenue, pendant l'électrolyse.

### Exemple 2

Dans le présent essai, la cathode utilisée a consisté en un treillis en acier doux, identique à celui de l'essai de l'exemple 1, qui a été successivement décapé à l'acide chlorhydrique passivé au formol, puis revêtu d'une couche de magnétite par projection d'une poudre de magnétite dans un jet de plasma, en atmosphère inerte. Le diamètre moyen des grains de la poudre de magnétite était de 8 microns environ, et la quantité de magnétite mise en oeuvre a été réglée pour obtenir sur la cathode, un revêtement de magnétite de 250 microns environ.

On a mentionné au tableau Il l'évolution du potentiel de la cathode pendant l'électrolyse.

### Exemple 3

Dans cet essai, on a utilisé, pour fabriquer la cathode, un treillis en acier doux, identique à celui des exemples précédents, décapé à l'acide chlorhydrique passivé au formol. Le treillis décapé a ensuite été revêtu de dix couches successives de cristaux mixtes d'oxyde de nickel et d'oxyde de cobalt, ayant la structure des spinelles, de formule générale NiC₀₂0₄. Pour appliquer chacune des couches, le treillis, préalablement chauffé à 250 °C, a été immergé dans une solution 0,1 molaire de nitrate de nickel et 0,2 molaire de nitrate de cobalt dans du butanol, puis chauffé à l'air pendant 10 minutes à 250 °C. Après l'application de la dixième couche du revêtement, le treillis revêtu a été chauffé à l'air pendant 16 heures à 350 °C, puis refroidi à température ambiante.

On a consigné au tableau III l'évolution du potentiel de la cathode ainsi obtenue, pendant l'électrolyse.

### Exemple 4

A titre comparatif, on a utilisé une cathode antérieure à l'invention, constituée d'un treillis en acier doux, identique à celui des exemples 1 et 2, et qui a uniquement été décapé par traitement à l'acide chlorhydrique passivé au formol, puis monté tel quel dans la cellule.

Le tableau IV mentionne l'évolution du potentiel de la cathode pendant l'électrolyse.

Une comparaison des résultats des exemples 1, 2 et 3 (conformes à l'invention), avec ceux de l'exemple 4 (antérieur à l'invention) fait apparaître immédiatement le progrès apporté par l'invention en ce qui concerne le rendement énergétique des cellules d'électrolyse.

## Revendications

1. Procédé pour la production électrolytique d'hydrogène en milieu alcalin dans lequel l'hydrogène se dégage sous forme gazeuse à la surface active d'une cathode, comprenant une couche d'un composé oxydé du type des spinelles, de formule générale M^{II}M₂^{III}O₄ dans laquelle le métal bivalent M" est choisi parmi le fer, le zinc, le manganèse, le nickel, le cobalt, le magnésium, le cadmium et le cuivre et le métal trivalent M"' est choisi parmi le fer, le chrome, le manganèse, le nickel et le cobalt, caractérisé en ce que l'on met en oeuvre une cathode dont la couche de composé oxydé du type des spinelles est exempte de bore.

2. Procédé selon la revendication 1, caractérisé en ce que le composé oxydé est une spinelle de cobalt.

3. Procédé selon la revendication 1 ou 2, caractérisé en ce que le métal bivalent M" et le métal trivalent M^{III} sont identiques.

4. Procédé selon la revendication 3, caractérisé en ce que le composé oxydé est de la magnétite.

5. Procédé selon l'une quelconque des revendications 1 à 4, caractérisé en ce que l'on met en oeuvre une cathode où le composé oxydé est appliqué sur un support métallique.

6. Procédé selon la revendication 5, caractérisé en ce que le support métallique est une plaque ajourée.

7. Procédé selon la revendication 5 ou 6, caractérisé en ce que le composé oxydé est un composé obtenu par projection de métal dans un jet de plasma sur le support métallique en atmosphère oxydante.

8. Procédé selon l'une quelconque des revendications 5 à 7, caractérisé en ce que l'épaisseur de la couche de composé oxydé est au moins égale à 5 microns.

9. Procédé selon l'une quelconque des revendications 1 à 8, caractérisé en ce qu'il est appliqué à l'électrolyse de solutions aqueuses d'halogénures de métaux alcalins.

## Claims

1. Process for the electrolytic production of hydrogen in an alkaline medium, in which process hydrogen is liberated in the gaseous form at the active surface of a cathode, comprising a layer of an oxide compound of the spinel type of the general formula M^{II}M₂^{III}O₄, in which the divalent metal M" is chosen from amongst iron, zinc, manganese, nickel, cobalt, magnesium, cadmium and copper, and the trivalent metal Mill is chosen from amongst iron, chromium, manganese, nickel and cobalt, characterised in that a cathode is employed of which the layer of oxide compound of the spinel type is free of boron.

2. Process according to Claim 1, characterised in that the oxide compound is a cobalt spinel.

3. Process according to Claim 1 or 2, characterised in that the divalent metal M" and the trivalent metal Mill are identical.

4. Process according to Claim 3, characterised in that the oxide compound is magnetite.

5. Process according to any one of Claims 1 to 4, characterised in that a cathode in which the oxide compound is applied to a metal support is employed.

6. Process according to Claim 5, characterised in that the metal support is a perforated plate.

7. Process according to Claim 5 or 6, characterised in that the oxide compound is a compound obtained by spraying metal, in a jet of plasma, onto the metal support in an oxidising atmosphere.

8. Process according to any one of Claims 5 to 7, characterised in that the thickness of the layer of oxide compound is equal to at least 5 microns.

9. Process according to any one of Claims 1 to 8, characterised in that it is applied to the electrolysis of aqueous solutions of alkali metal halides.

## Patentansprüche

1. Verfahren zur elektrolytischen Herstellung von Wasserstoff in einem alkalischen Milieu, in welchem der Wasserstoff sich in Gasform an der aktiven Oberfläche einer Kathode entwickelt, welche eine Schicht aus einer sauerstoffhaltigen Verbindung vom Spinell-Typus der allgemeinen Formel M^{II}M₂^{III}O₄ enthält, worin das zweiwertige Metall M" ausgewählt ist unter Eisen, Zink, Mangan, Nickel, Kobalt, Magnesium, Kadmium und Kupfer, und das dreiwertige Metall M! ausgewählt ist unter Eisen, Chrom, Mangan, Nickel und Kobalt, dadurch gekennzeichnet, dass man eine Kathode einsetzt, deren Schicht aus sauerstoffhaltiger Verbindung vom Spinell-Typus frei von Bor ist.

2. Verfahren nach Anspruch 1, dadurch gekennzeichnet, dass die sauerstoffhaltige Verbindung ein Kobalt-Spinell ist.

3. Verfahren nach Anspruch 1 oder 2, dadurch gekennzeichnet, dass das zweiwertige Metall M" und das dreiwertige Metall M^{III} identisch sind.

4. Verfahren nach Anspruch 3, dadurch gekennzeichnet, dass die sauerstoffhaltige Verbindung aus Magnetit besteht.

5. Verfahren nach einem der Ansprüche 1 bis 4, dadurch gekennzeichnet, dass man eine Kathode einsetzt, bei welcher die sauerstoffhaltige Verbindung auf einen metallischen Träger aufgebracht ist.

6. Verfahren nach Anspruch 5, dadurch gekennzeichnet, dass der metallische Träger eine durchbrochene Platte ist.

7. Verfahren nach Anspruch 5 oder 6, dadurch gekennzeichnet, dass die sauerstoffhaltige Verbindung eine durch Metallsprühen in einem Plasmastrom auf einen metallischen Träger in oxydierender Atmosphäre erhaltene Verbindung ist.

8. Verfahren nach einem der Ansprüche 5 bis 7, dadurch gekennzeichnet, dass die Stärke der Schicht aus sauerstoffhaltiger Verbindung wenigstens 5 µm beträgt.

9. Verfahren nach einem der Ansprüche 1 bis 8, dadurch gekennzeichnet, dass es auf die Elektrolyse von wässerigen Lösungen von Alkalimetallhalogeniden angewendet wird.
